# FASCICULE DE BREVET EUROPEEN

(11) **EP 2 122 052 B1**
(45) Date de publication et mention de la délivrance du brevet: **02.05.2012**
(21) Numéro de dépôt: 07866441.4
(22) Date de dépôt: 25.10.2007
(51) Int. Cl.: D21H 19/06

(54) **PAPIER POUR ETIQUETTE OPAQUE EN MILIEU SEC ET HUMIDE ET ETIQUETTE AINSI OBTENUE**
PAPIER FÜR TROCKEN UND FEUCHT UNDURCHSICHTIGES ETIKETT UND SO ERHALTENES ETIKETT
PAPER FOR AN OPAQUE LABEL IN A DRY AND WET ENVIRONMENT AND THUS OBTAINED LABEL

(30) Priorité: 20.11.2006 FR 0610122
(43) Date de publication de la demande: 25.11.2009
(73) Titulaire: Papeterie Zuber Rieder, 25320 Boussieres (FR)
(72) Inventeur: MARTINET, Marie, 25000 Besancon (FR); RICHERT, Sylvain, 25000 Besanson (FR)
(74) Mandataire: Bentz, Jean-Paul
(86) Numéro de dépôt international: PCT/FR2007/001768
(87) Numéro de publication internationale: WO 2008/065263

(56) Documents cités:
- EP-A- 1 026 216
- EP-A- 1 323 863
- US-A- 4 964 939
- US-A- 5 616 384
- US-B1- 6 224 974

## Description

La présente invention se situe dans le domaine de la fabrication du papier, et plus précisément celle du papier non couché, en vu de réaliser des étiquettes présentant sur leur recto des informations souhaitées et destinées à être apposées sur tout support.

Il pourra s'agir de tout type de conditionnement, mais le domaine plus particulièrement visé est celui des bouteilles destinées aux vins ou aux spiritueux, susceptibles par leur nature d'être stockées en milieu humide, tel que le réfrigérateur, le seau à glace ou tout autre procédé de stockage, conservation ou présentation destiné par exemple à les rafraîchir et les maintenir à une température adéquate.

Dans ce domaine particulier, force a été de constater que le contact du verso de l'étiquette sur la bouteille, par l'intermédiaire d'une colle, n'était pas suffisant pour conserver à l'étiquette son aspect d'origine, lorsqu'elle était soumise à l'humidité, notamment lors de l'immersion dans l'eau.

Or, les supports d'impression, notamment ceux à fortes blancheur et opacité connaissent une croissance soutenue, et cette demande émergente requiert l'apport de nouvelles solutions.

En effet, il est difficile, à l'heure actuelle, de tenir tous les critères de qualité requis pour une étiquette de bonne tenue, qui sont les suivants :
- les papiers blancs doivent conserver une blancheur intense pour des raisons d'esthétique,
- ils doivent présenter une opacité renforcée en milieu sec et humide,
- l'étiquette doit conserver après passage en milieu humide son aspect d'origine,
- les papiers doivent résister à l'eau, d'un seau à glace par exemple.

Il est donc souhaitable que l'étiquette garde toujours une bonne opacité, quel que soit le milieu où elle se trouve (air ou eau), ce qui n'est pas toujours le cas actuellement.

Un autre problème réside dans le fait qu'au contact de l'eau, il se produit des infiltrations sous le papier, provoquant l'apparition de bulles d'air, qui se traduit par une inesthétique certaine.

A ce jour, les étiquettes sur le marché ne répondent pas de manière satisfaisante aux quatre critères évoqués ci-dessus. On obtient relativement fréquemment blancheur et opacité sèche, mais la résistance à l'eau et l'opacité humide ne sont pas suffisantes lorsque l'immersion est longue, par exemple au moins une heure pour ce qui est des passages dits au « seau à glace ».

La présente invention a pour but de remédier à ces inconvénients et de respecter les critères de qualité précités. A cet effet, elle concerne un papier pour étiquette, caractérisé en ce qu'il est constitué d'un support papier de base non couché sur le verso duquel est appliqué, par tout moyen, au moins une couche d'un polymère liquide, dans lequel est incorporé un agent ou charge opacifiant, destiné à conférer audit produit une opacité sèche et humide, s'ajoutant à celle du support papier de base non couché, de manière à réaliser une couche opaque et limitant le passage de l'eau, entre le produit à étiqueter et le support papier de base non couché, pour une utilisation du produit en milieu humide ou devant être immergé dans l'eau, tout en préservant les qualités de l'étiquette.

On obtient ainsi une couche limitant la propagation de l'humidité entre le papier et le support.

Cette couche pourra être déposée hors ligne de fabrication du papier ou encore en ligne.

Bien entendu, hormis le marché des bouteilles évoqué, ce type d'étiquettes selon l'invention pourra être étendu à tout type d'application où un gain d'opacité humide et un maintien de l'apparence du papier présentent de l'importance.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure unique représente schématiquement, en coupe transversale et à échelle agrandie, une étiquette selon l'invention, apposée sur une bouteille par exemple.

L'étiquette 1 désignée globalement sur la figure est obtenue à partir d'un papier non couché, c'est-à-dire qui n'a pas reçu, sur son recto, une couche de surface tendant à modifier son aspect.

Dans tous les cas, l'étiquette 1 est destinée à recevoir sur son recto des informations, pour être apposée ensuite sur un support quelconque 6, notamment une bouteille en verre.

Selon l'invention, le papier pour étiquette est constitué d'un support papier de base non couché sur le verso duquel est appliqué, par tout moyen, au moins une couche d'un polymère liquide, dans lequel est incorporé un agent ou charge opacifiant, destiné à conférer audit produit une opacité sèche et humide, s'ajoutant à celle du support papier de base non couché, de manière à réaliser une couche opaque et limitant le passage de l'eau, entre le produit à étiqueter et le support papier de base non couché, pour une utilisation du produit en milieu humide ou devant être immergé dans l'eau, tout en préservant les qualités de l'étiquette, c'est-à-dire aspect initial (notamment blancheur et opacité) et résistance à l'eau.

Le polymère liquide appliqué sur son verso possède des propriétés de liant.

Le polymère liquide utilisé pourra être un latex base aqueuse ou encore un latex base solvant.

Avantageusement, le polymère liquide, est appliqué sur le verso de l'étiquette par enduction ou par pulvérisation.

Selon une autre caractéristique de l'invention, dans le produit polymère liquide, est incorporé un agent ou charge opacifiant, destiné à conférer audit produit une opacité sèche ou humide, s'ajoutant à celle du support papier non couché 2.

Préférentiellement, l'agent opacifiant incorporé au polymère liquide est un titane, de manière à conférer audit produit une blancheur et une opacité intenses, s'ajoutant à celles du support papier.

A l'heure actuelle, le titane est le produit du marché le plus opaque.

Bien entendu, il pourrait être remplacé par du kaolin, du talc, du carbonate ou encore des substituants au titane.

Selon la blancheur et l'opacité sèche et humide à obtenir, le papier recevra sur son verso une ou deux couches 3, 4 de polymère liquide.

Dans ce second cas, la dépose de la couche est soit réalisée en une fois 3+4, soit en deux fois, la première couche 3 de produit polymère étant chargée de titane pour assurer sa blancheur et son opacité, la seconde couche 4, avec ou sans titane, permettant de limiter le passage de l'eau au travers du papier 2.

Selon un perfectionnement de l'invention, un polymère liquide d'un type différent est ajouté en masse au cours de la fabrication du support papier de base non couché, de manière à augmenter la résistance à la rupture du papier lorsque celui-ci est soumis à un milieu aqueux.

Préférentiellement, le polymère liquide est de nature épichlohydrine.

Enfin, le support papier de base non couché 2 préalablement enduit 3, 4 reçoit ultérieurement une colle 5 déposée au verso par tout moyen sur la/les couches polymères.

La fabrication d'une étiquette 1 à partir d'un papier tel qu'il vient d'être décrit comporte les étapes suivantes :
- choix de la qualité du support papier de base non couché 2, en fonction de son grammage, sa teinte et sa composition
- enduction ou pulvérisation à froid du support papier de base non couché 2 sur son verso, par un polymère liquide 3, 4 mélangé à un agent opacifiant, en vue de constituer une couche de blancheur et d'opacité intenses,

- application éventuellement d'une seconde couche de polymère, mélangé ou non à un agent opacifiant déposé sur la première couche et permettant de limiter le passage de l'eau au travers du papier 2.
- application d'une colle 5 sur la/les couches polymères 3, 4,
- impression des étiquettes sur le recto du papier 1,
- découpage des étiquettes 1,
- application par tout moyen de l'étiquette 1 sur un support 6.

## Revendications

1. Papier pour étiquette (1), **caractérisé en ce qu'**il est constitué d'un support papier de base non couché (2) sur le verso duquel est appliqué au moins une couche d'un polymère liquide (3), dans lequel est incorporé un agent ou charge opacifiant, destiné à conférer audit produit une opacité sèche et humide, s'ajoutant à celle du support papier de base non couché (2), de manière à réaliser une couche opaque et limitant le passage de l'eau, entre le produit à étiqueter et le support papier de base non couché (2), et **en ce qu'**un polymère liquide d'un type différent, de nature épichlohydrine, est ajouté en masse au cours de la fabrication du support papier de base non couché pour une utilisation du produit en milieu humide ou devant être immergé dans l'eau, tout en préservant les qualités de l'étiquette.

2. Papier pour étiquette selon la revendication 1, **caractérisé en ce que** le polymère liquide appliqué sur son verso possède des propriétés de liant.

3. Papier pour étiquette selon la revendication 2, **caractérisé en ce que** le polymère liquide est un latex base aqueuse.

4. Papier pour étiquette selon la revendication 2, **caractérisé en ce que** le polymère liquide est un latex base solvant.

5. Papier pour étiquette selon l'une des revendications 1 à 4, **caractérisé en ce que** le polymère liquide est appliqué sur son verso par enduction ou pulvérisation.

6. Papier pour étiquette selon l'une des revendications 1 à 5, **caractérisé en ce que** l'agent opacifiant incorporé au polymère liquide est un titane sous forme d'oxyde, de manière à conférer audit produit une blancheur et une opacité intenses, s'ajoutant à celles du support papier de base non couché (2).

7. Papier pour étiquette selon l'une des revendications 1 à 6, **caractérisé en ce qu'**il reçoit sur son verso une ou deux couches (3, 4) de polymère liquide.

8. Papier pour étiquette selon la revendication 7, **caractérisé en ce que** la dépose de la couche est soit réalisée en une fois (3)+(4), soit en deux fois, la première couche (3) de produit polymère étant chargée de titane sous forme d'oxyde pour assurer sa blancheur et son opacité, la seconde couche (4), avec ou sans titane sous forme d'oxyde, permettant de limiter le passage de l'eau au travers du papier (2).

9. Papier pour étiquette selon l'une des revendications 1 à 8, **caractérisé en ce que** le support papier de base non couché (2), préalablement enduit (3, 4), reçoit ultérieurement une colle (5) déposée au verso sur la/les couches polymères.

10. Procédé pour la fabrication d'une étiquette (1), **se caractérisant par** les étapes suivantes :
- préparation d'un support papier de base non couché (2), pendant laquelle un polymère liquide de nature épichlohydrine est ajouté en masse,
- application sur le support papier (2) d'au moins une couche d'un autre polymère liquide (3) dans lequel est incorporé un agent ou charge opacifiant, destiné à conférer audit produit une opacité sèche et humide, s'ajoutant à celle du support papier de base non couché (2), de manière à réaliser une couche opaque et limitant le passage de l'eau, entre le produit à étiqueter et le support papier de base non couché (2).

11. Procédé pour la fabrication d'une étiquette selon la revendication 10, **se caractérisant par** les étapes suivantes :
- choix de la qualité du support papier de base non couché (2), en fonction de son grammage, sa teinte et sa composition
- application éventuellement d'une seconde couche ou plus de polymère, mélangé ou non à un agent opacifiant déposé sur la première couche et permettant de limiter le passage de l'eau au travers du papier (2),
- application d'une colle (5) sur la/les couches polymères (3, 4),
- impression des étiquettes sur le recto du papier (1),
- découpage des étiquettes (1).

12. Procédé d'utilisation de l'étiquette selon l'une des revendication 1 à 9, **caractérisé en ce qu'**on applique l'étiquette (1) sur un support (6) face verso contre le support (6).

13. Etiquette **caractérisée en ce qu'**elle est obtenue à partir d'un papier selon l'une des revendications 1 à 9 et son procédé de fabrication selon la revendication 11.

## Claims

1. Label paper (1), **characterised in that** it consists of an uncoated base paper backing (2) on the reverse whereof at least one layer of a liquid polymer (3) is applied, wherein an opacifying agent or filler is incorporated, intended to give said product dry and wet opacity, in addition to that of the uncoated base paper backing (2), so as to produce an opaque layer limiting the passage of water, between the product to be labelled and the uncoated base paper backing (2), and **in that** a liquid polymer of a different epichlorohydrin type is added in mass during the manufacture of the uncoated base paper backing for use of the product in a wet environment or for immersion in water, while retaining the qualities of the label.

2. Label paper according to claim 1, **characterised in that** the liquid polymer applied on the reverse thereof has binding properties.

3. Label paper according to claim 2, **characterised in that** the liquid polymer is a water-based latex.

4. Label paper according to claim 2, **characterised in that** the liquid polymer is a solvent-based latex.

5. Label paper according to any of claims 1 to 4, **characterised in that** the liquid polymer is applied on the reverse thereof by coating or spraying.

6. Label paper according to any of claims 1 to 5, **characterised in that** the opacifying agent incorporated in the liquid polymer is a titanium in oxide form, so as to give said product intense whiteness and opacity, in addition to those of the uncoated base paper backing (2).

7. Label paper according to any of claims 1 to 6, **characterised in that** it receives one or two layers (3, 4) of liquid polymer on the reverse thereof.

8. Label paper according to claim 7, **characterised in that** the layer is either deposited in a single pass (3)+(4), or in two passes, the first layer (3) of polymer product being charged with titanium in oxide form to ensure the whiteness and opacity thereof, the second layer (4), with or without titanium in oxide form, limiting the passage of water through the paper (2).

9. Label paper according to any of claims 1 to 8, **characterised in that** the uncoated base paper backing (2), previously coated (3, 4), subsequently receives an adhesive (5) deposited on the reverse on the polymer layer(s).

10. Method for manufacturing a label (1), **characterised by** the following steps:
- preparation of an uncoated base paper backing (2), during which an epichlorohydrin type liquid polymer is added in mass,
- application on the paper backing (2) of at least one layer of another liquid polymer (3) wherein an opacifying agent or filler is incorporated, intended to give said product dry and wet opacity, in addition to that of the uncoated base paper backing (2), so as to produce an opaque layer limiting the passage of water, between the product to be labelled and the uncoated base paper backing (2).

11. Method for manufacturing a label according to claim 10, **characterised by** the following steps:
- choice of the quality of the uncoated base paper backing (2), according to the grammage, colour and composition thereof
- optional application of a second polymer layer or more, optionally mixed with an opacifying agent deposited on the first layer for limiting the passage of water through the paper (2),
- application of an adhesive (5) on the polymer layer(s) (3, 4),
- printing of the labels on the reverse of the paper (1),
- cutting of the labels (1).

12. Method for using the label according to any of claims 1 to 9, **characterised in that** the label (1) is applied on a backing (6) with the reverse side against the backing (6).

13. Label **characterised in that** it is obtained from a paper according to any of claims 1 to 9 and the method for manufacturing same according to claim 11.

## Patentansprüche

1. Papier für Etikett (1) **dadurch gekennzeichnet, dass** es aus einer Papierunterlage mit nicht beschichteter Basis (2) besteht, auf deren Rückseite mindestens eine Schicht eines flüssigen Polymers (3) aufgebracht ist, in dem ein trübendes Mittel oder eine trübende Ladung eingeschlossen ist, dazu vorgesehen, dem Produkt eine trockene und feuchte Trübung zu verleihen, die sich derjenigen der Papierunterlage mit nicht beschichteter Basis (2) hinzufügt, um eine trübe Schicht zu erzeugen und den Durchlass von Wasser zwischen dem zu etikettierenden Produkt und der Papierunterlage mit nicht beschichteter Basis (2) zu begrenzen, und dadurch, dass ein flüssiges Polymer einer anderen Art, des Typs Epichlorhydrin, im Laufe der Herstellung der beschichteten Papierunterlage mit nicht beschichteter Basis der Masse zugegeben wird, für eine Verwendung des Produkts in einer feuchten Umgebung, oder wenn dies in Wasser eingetaucht werden muss, wobei die Qualitäten des Etiketts beibehalten werden.

2. Papier für Etikett nach Anspruch 1, **dadurch gekennzeichnet, dass** das flüssige Polymer, das auf seine Rückseite aufgebracht ist, bindende Eigenschaften aufweist.

3. Papier für Etikett nach Anspruch 2, **dadurch gekennzeichnet, dass** das flüssige Polymer ein Latex auf wässriger Basis ist.

4. Papier für Etikett nach Anspruch 2, **dadurch gekennzeichnet, dass** das flüssige Polymer ein Latex auf Lösemittelbasis ist.

5. Papier für Etikett nach einem der Ansprüche 1 bis 4, **dadurch gekennzeichnet, dass** das flüssige Polymer durch Beschichtung oder Zerstäubung auf seine Rückseite aufgebracht wird.

6. Papier für Etikett nach einem der Ansprüche 1 bis 5, **dadurch gekennzeichnet, dass** das trübende Mittel, das in das flüssige Polymer eingeschlossen ist, ein Titan in Form eines Oxyds ist, um dem Produkt einen intensiven Weißgrad und eine intensive Trübung zu verleihen, die sich denjenigen der Papierunterlage mit nicht beschichteter Basis (2) hinzufügt.

7. Papier für Etikett nach einem der Ansprüche 1 bis 6, **dadurch gekennzeichnet, dass** es auf seiner Rückseite eine oder zwei Schichten (3, 4) aus flüssigem Polymer aufnimmt.

8. Papier für Etikett nach Anspruch 7, **dadurch gekennzeichnet, dass** die Ablage der Schicht entweder auf ein Mal (3) + (4) oder auf zwei Male durchgeführt wird, wobei die erste Schicht (3) aus Polymerprodukt mit Titan in der Form eines Oxyds beladen ist, um seinen Weißgrad und seine Trübung sicherzustellen, wobei die zweite Schicht (4) mit oder ohne Titan in Form eines Oxyds ermöglicht, den Durchlass von Wasser durch das Papier zu begrenzen.

9. Papier für Etikett nach einem der Ansprüche 1 bis 8, **dadurch gekennzeichnet, dass** die Papierunterlage mit nicht beschichteter Basis (2), die zuvor beschichtet wurde (3, 4), dann einen Klebstoff (5) erhält, der auf der Rückseite auf der/den Polymerschicht(en) abgelegt wird.

10. Verfahren zur Herstellung eines Etiketts (1), **gekennzeichnet durch** die folgenden Schritte:
- Herstellen einer Papierunterlage mit nicht beschichteter Basis (2), während dessen ein flüssiges Polymer des Typs Epichlorhydrin der Masse zugegeben wird,
- Aufbringen auf die Papierunterlage (2) mindestens einer Schicht eines weiteren flüssigen Polymers (3), in das ein trübendes Mittel oder eine trübende Ladung eingeschlossen ist, dazu vorgesehen, dem Produkt eine trockene und feuchte Trübung zu verleihen, die sich derjenigen der Papierunterlage mit nicht beschichteter Basis (2) hinzufügt, um eine trübe Schicht zu erzeugen und den Durchlass von Wasser zwischen dem zu etikettierenden Produkt und der Papierunterlage mit nicht beschichteter Basis (2) zu begrenzen.

11. Verfahren zur Herstellung eines Etiketts nach Anspruch 10, **gekennzeichnet durch** die folgenden Schritte:
- Auswählen der Papierunterlage mit nicht beschichteter Basis (2) je nach ihren Flächenmaßen, ihrem Farbton und ihrer Zusammensetzung
- eventuelles Aufbringen einer zweiten oder mehrerer Schichten aus Polymer, vermischt oder nicht mit einem trübenden Mittel, das auf der ersten Schicht abgelegt ist und ermöglicht, den Durchlass von Wasser durch das Papier (2) zu begrenzen,
- Auftragen eines Klebstoffs (5) auf die Polymerschicht(en) (3, 4), Drucken der Etiketten auf die Vorderseite des Papiers (1),
- Schneiden der Etiketten (1).

12. Verfahren zur Verwendung des Etiketts nach einem der Ansprüche 1 bis 9, **dadurch gekennzeichnet, dass** das Etikett (1) auf eine Unterlage (6) mit der Rückseite dagegen die Unterlage (6) aufgebracht wird.

13. Etikett, **dadurch gekennzeichnet, dass** es aus einem Papier nach einem der Ansprüche 1 bis 9 und seinem Herstellungsverfahren nach Anspruch 11 erhalten wird.
